# EUROPÄISCHE PATENTSCHRIFT

(11) **EP 0 022 451 B1**
(45) Veröffentlichungstag und Bekanntmachung des Hinweises auf die Patenterteilung: **04.11.1981**
(21) Anmeldenummer: 80102198.1
(22) Anmeldetag: 24.04.1980
(51) Int. Cl.: E01B 5/02

(54) **Riffelfreie Schiene**
Rail without short pitch corrugations
Rail sans usure ondulatoire

(30) Priorität: 11.07.1979 DE 2927890
(43) Veröffentlichungstag der Anmeldung: 21.01.1981
(73) Patentinhaber: Elektro-Thermit GmbH, D-45139 Essen (DE)
(72) Erfinder: Guntermann, Hans, Dr., D-4300 Essen (DE); Arndt, Gerhard, D-4300 Essen 14 (DE); Baum, Gustav, D-6000 Frankfurt/Main (DE)
(74) Vertreter: Perret, Georg, Dr.

## Beschreibung

Die vorliegende Erfindung betrifft eine Schiene für spurgebundene Fahrzeuge, die keine Neigung zur Riffelbildung aufweist.

Bei allen Schienenbahnen spielt die Aufrechterhaltung einer einwandfreien Lauf- und Führungsfläche der Schiene eine wichtige Rolle, wobei dem Problem der Riffelbildung besondere Bedeutung zukommt.

Riffeln sind periodische Unebenheiten auf der Schienenoberfläche mit Wellenlängen von ca. 30 bis 60 mm und Amplituden bis zu ca. 0,4 mm und stellen sich vorzugsweise auf der Fahrfläche als mehr oder weniger regelmäßige glänzende Berge und Täler dar. Diese Riffeln vermindern den Fahrkomfort und tragen erheblich zur Beanspruchung der Fahrzeuge und des Oberbaus bei. Sie bewirken eine vorzeitige Verschlechterung der Gleisanlage und erhöhen die Geräuschemission beträchtlich.

Die Ursachen für die Entstehung der Riffeln entziehen sich bisher weitgehend der Forschung, und es sind bis heute keine sicheren Abhilfe- und Vorsorgemaßnahmen zur Vermeidung der Riffelbildung bekannt. Um die schädlichen Auswirkungen zu vermindern, stellt das Abschleifen der mit Riffeln behafteten Flächen bisher die einzige wirksame Maßnahme zur Beseitigung der Riffeln dar. Das Abschleifen der Riffeln verkürzt die Liegedauer der Schienen erheblich und ist mit hohen Schleifkosten verbunden, vor allem, da die Riffeln nach dem Schleifen sehr bald erneut auftreten.

Zur Vermeidung der Riffelbildung wurden eine Vielzahl von Verfahren und Maßnahmen erprobt. So wurde z. B. vorgeschlagen, riffelanfällige Schienen zu glühen, um Spannungen, die man für die Entstehung von Riffeln verantwortlich hielt, abzubauen. Ferner wurde versucht, durch metallurgische Maßnahmen bei der Schienenstahlherstellung, insbesondere in bezug auf Vermeidung oder Verminderung nichtmetallischer Elemente in Schienenstählen, die Riffelbildung zu beseitigen. Weiterhin wurde gemäß DE-C-19 03 753 vorgeschlagen, riffel behaftete bzw. riffelanfällige Schienen im Bereich der Lauf- und/oder Führungsflächen ganz oder teilweise auf- bzw. umzuschmelzen, wobei die Um- bzw. Aufschmelzung elektrisch durch einen Lichtbogen zwischen der zu behandelnden Schiene und einer verbrauchenden oder nicht verbrauchenden Elektrode erfolgt. Alle diese Verfahren bzw. Maßnahmen brachten auf die Dauer nicht den angestrebten Erfolg. Auch Maßnahmen zur Verschleißverminderung, bei denen die Lauf- und/oder Führungsflächen aus vorzugsweise aufgeschweißtem austenitischem Werkstoff bestehen, hatten auf die Riffelbildung keinen Einfluß.

Die Fülle von unterschiedlichen Theorien zur Entstehung und Vermeidung der Riffelbildung läßt sich auch durch das Buch »Die Eisenbahnschiene«, Verlag von Wilhelm Ernst & Sohn, herausgegeben von Fritz Fastenrath, 1977, belegen. Von Seite 256 bis Seite 288 werden die verschiedensten Ursachen für die Entstehung von Riffeln diskutiert. Interessant ist dabei, daß man auch bei Forschungsvorhaben der jünsten Zeit, z. B. dem Forschungsvorhaben »Erforschung der Grenzen des Rad/Schiene-Systems«, innerhalb der Voruntersuchungen zur Riffelbildung den Einfluß der Zusammensetzung des Stahles, aus dem die Schiene gebildet ist, in die Untersuchungen miteinbezogen hat. Dabei sind insbesondere auf Seite 271 des vorgenannten Buches folgende Schienen genannt:
Schiene aus perlitischen Stählen mit 0,7% Kohlenstoff und je etwa 1% Mangan und Chrom Schiene aus Zwischenstufenstählen mit 0,3% Kohlenstoff und 2,5% Chrom
Schiene aus kohlenstoffarmen Stählen mit 0,07% Kohlenstoff und 4,5% Mangan
Schiene aus austenitischen Stählen mit Mangan-Gehalten über 10%

Aus all diesen Untersuchungen, Vermutungen und Theorien kann man nur den Eindruck gewinnen, daß letztlich bis heute eine einwandfreie Klärung des Riffelproblems nicht gelungen ist. Es besteht nach wie vor ein dringendes Bedürfnis, eine Schiene zu finden, die keine Neigung zur Riffelbildung aufweist. Die Lösung dieser Aufgabe liegt vorliegender Erfindung zugrunde.

Die erfindungsgemäße Schiene, die keine Neigung zur Riffelbildung aufweist, ist dadurch gekennzeichnet, daß sie im Bereich der Lauf-und/oder Führungsflächen einen metallischen Werkstoff aufweist, dessen Dehn- bzw. Streckgrenze oberhalb der durch das Rad verursachten Flächenpressung liegt.

Dabei hat sich herausgestellt, daß es besonders vorteilhaft ist, wenn die Schiene im Bereich der Lauf- und/oder Führungsflächen aus einem durch Kaltformung nicht verfestigbaren Werkstoff besteht.

Als Werkstoffe haben sich Zusatzwerkstoffe bewährt, die im Schweißzustand martensitisches Gefüge mit Härten von 40 bis 60 HRC und Streckgrenzen aufweisen, die weit oberhalb der durch das Rad verursachten Flächenpressungen liegen. Geeignete Zusatzwerkstoffe können folgende Zusammensetzung haben:

oder

Die Herstellung der erfindungsgemäßen riffelfreien Schiene kann dabei auf verschiedene Weise erfolgen. Als besonders geeignet hat sich die elektrische Auftragsschweißung zur Herstellung einer solchen Schiene erwiesen. Hierbei wird z. B. die Schiene im Bereich der Lauf-und/oder Führungsflächen auf 2 bis 3 mm Tiefe und ca. 20 bis 30 mm Breite mechanisch oder autogen ausgenommen, und die Ausnehmungen werden mit einem Schweißgut entsprechender Zusammensetzung ausgefüllt. Anschließend wird der Schienenkopf profilgerecht bearbeitet. Es ist auch möglich, ein Schweißgut ohne Ausnehmung aufzutragen und fahrgerecht zu beschleifen, so daß die Schweißnaht erhaben über das eigentliche Schienenprofil hinausragt.

Es ist aber auch möglich, stabförmige Werkstoffe entsprechender Zusammensetzung in an sich bekannter Weise in die Schiene einzuwalzen oder auch zu kleben. Ferner ist es möglich, Werkstoffe entsprechender Eigenschaft und Zusammensetzung mit Hilfe der bekannten Verfahren aufzuspritzen.

Es ist auch möglich, die Dehn- bzw. Streckgrenzen normaler Schienenstähle in den Bereichen der Lauf- und/oder Führungsflächen durch Vergütung so anzuheben, daß sie oberhalb der durch das Rad verursachten Flächenpressungen liegen. Hierzu eignet sich z. B. der Plasma-Lichtbogen in besonderem Maße, da er die erforderliche schnelle Erhitzung mit nachfolgender beschleunigter Abkühlung erlaubt.

Unabhängig von der speziellen Arbeitsweise ist es nur wesentlich, Werkstoffzonen zu schaffen, deren Dehn- bzw. Streckgrenzen im Bereich der Lauf- und/oder Führungsflächen oberhalb der durch das Rad verursachten Flächenpressungen liegen.

Ausgedehnte Versuche und Erprobungen der erfindungsgemäßen Schiene haben gezeigt, daß auch über einen längeren Beobachtungszeitraum keine Riffeln aufgetreten sind, wobei sich bei in einem Parallelgleis verlegten Schienen bekannter Zusammensetzung und üblicher Dehn- bzw. Streckgrenzen deutliche Riffeln bildeten. Es wurde auch der Versuch unternommen, innerhalb einer verriffelten Strecke ein längeres Schienenstück durch die erfindungsgemäße Schiene zu ersetzen; anschließend wurden die angrenzenden, verbliebenen verriffelten Schienen plangeschliffen. Es zeigte sich bereits nach kurzer Zeit, daß die erfindungsgemäße Schiene riffelfrei blieb, während die angrenzenden Schienen wieder Riffeln bekamen. Das gleiche Ergebnis wurde erzielt, als man anstelle der verriffelten und dann plangeschliffenen Schienen neue Schienen herkömmlicher Zusammensetzung wechselweise mit erfindungsgemäßen Schienen verlegte. Die konventionellen Schienen zeigten Riffelbildung, die dazwischen verlegte erfindungsgemäße Schiene verriffelte im Beobachtungszeitraum nicht.

Die erfindungsgemäßen Schienen bieten sich deshalb besonders in den Gleisteilen an, welche besonders beansprucht werden und starke Riffelbildungen zu erwarten sind.

## Patentansprüche

1. Riffelfreie Schiene für spurgebundene Fahrzeuge, dadurch gekennzeichnet, daß die Schiene im Bereich der Lauf- und/oder Führungsflächen einen metallischen Werkstoff aufweist, dessen Dehn- bzw. Streckgrenze oberhalb der durch das Rad verursachten Flächenpressung liegt.

2. Schiene gemäß Patentanspruch 1, dadurch gekennzeichnet, daß die Schiene im Bereich der Lauf- und/oder Führungsflächen aus einem durch die Kaltformung nicht verfestigbaren Werkstoff besteht.

3. Schiene gemäß Patentansprüchen 1 oder 2, dadurch gekennzeichnet, daß der Werkstoff im Bereich der Lauf- und/oder Führungsflächen martensitisches Gefüge und eine Härte von 40 bis 60 HRC aufweist.

4. Schiene gemäß einem oder mehreren der Patentansprüche 1 bis 3, dadurch gekennzeichnet, daß der Werkstoff folgende Zusammensetzung aufweist:

5. Schiene gemäß einem oder mehreren der Patentansprüche 1 bis 3, dadurch gekennzeichnet, daß der Werkstoff folgende Zusammensetzung aufweist:

## Claims

1. Corrugation-free rail for track-bound vehicles, characterised in that in the area of the running surfaces and/or guide surfaces, the rail possesses a metallic material whose proof stress or yield stress is greater than the surface pressure caused by the wheel.

2. Rail according to Patent Claim 1, characterised in that in the area of the running surfaces and/or guide surfaces the rail consists of a material which cannot be hardened by cold- forming.

3. Rail according to Patent Claims 1 or 2, characterised in that in the area of the running surfaces and/or guide surfaces the material has a martensite lattice and- a hardness of 40 to 60 rockwell hardness.

4. Rail according to one or more of Patent Claims 1 to 3, characterised in that the material has the following composition:

5. Rail according to one or more of Patent Claims 1 to 3, characterised in that the material has the following composition:

## Revendications

1. Rail exempt de stries ondulatoires pour véhicules roulant sur rails, caractérisé en ce que le rail comporte dans la zone des surfaces de roulement et/ou de guidage un matériau métallique dont la limite d'élasticité et d'allongement est supérieur à la pression superficielle provoquée par la roue.

2. Rail selon fa revendication 1, caractérisé en ce que le rail est constitué dans la zone des surfaces de roulement et/ou de guidage par un matériau non écrouissable par déformation à froid.

3. Rail selon la revendication 1 ou 2, caractérisé en ce que, dans la zone des surfaces de roulement et/ou de guidage, le matériau présente une structure martensitique et une dureté de 40 à 60 degrés Rockwell C.

4. Rail selon une quelconque des revendications précédentes, caractérisé en ce que le matériau présente la composition suivante:

5. Rail selon une quelconque des revendications précédentes, caractérisé en ce que le matériau présente la composition suivante:
